# EUROPÄISCHE PATENTSCHRIFT

(11) **EP 1 440 173 B1**
(45) Veröffentlichungstag und Bekanntmachung des Hinweises auf die Patenterteilung: **05.10.2005**
(21) Anmeldenummer: 02779503.8
(22) Anmeldetag: 23.10.2002
(51) Int. Cl.: C21D 8/12, C22C 38/02

(54) **FÜR DIE HERSTELLUNG VON NICHTKORNORIENTIERTEM ELEKTROBLECH BESTIMMTES, WARMGEWALZTES STAHLBAND UND VERFAHREN ZU SEINER HERSTELLUNG**
HOT-ROLLED STEEL STRIP PROVIDED FOR PRODUCING NON GRAIN-ORIENTED ELECTRICAL SHEET, AND METHOD FOR THE PRODUCTION THEREOF
FEUILLARD D'ACIER LAMINE A CHAUD PREVU POUR PRODUIRE DU FEUILLARD MAGNETIQUE A GRAINS NON ORIENTES ET PROCEDE APPROPRIE POUR LE PRODUIRE

(30) Priorität: 31.10.2001 DE 10153234
(43) Veröffentlichungstag der Anmeldung: 28.07.2004
(73) Patentinhaber: ThyssenKrupp Stahl AG, 47161 Duisburg (DE)
(72) Erfinder: FRIEDRICH, Karl, Ernst, 47447 Moers (DE); SCHNEIDER, Jürgen, 44807 Bochum (DE); KAWALLA, Rudolf, 09627 Bobritzsch (DE); RASIM, Wolfgang A., 47608 Geldern (DE); WUPPERMANN, Carl-Dieter, 47803 Krefeld (DE)
(74) Vertreter: Simons, Johannes
(86) Internationale Anmeldenummer: PCT/EP2002/011822
(87) Internationale Veröffentlichungsnummer: WO 2003/038135

(56) Entgegenhaltungen:
- EP-A- 0 377 734
- DE-A- 19 807 122
- DE-C- 10 015 691
- HENDRICKS C ET AL: "INBETRIEBNAHME UND ERSTE ERGEBNISSE DER GIESSWALZANLAGE DER THYSSEN KRUPP STAHL AG COMMISSIONING AND FIRST RESULTS OF THE CASTING ROLLING PLANT OF THYSSEN KRUPP STAHL AG" STAHL UND EISEN, VERLAG STAHLEISEN GMBH. DUSSELDORF, DE, Bd. 120, Nr. 2, 15. Februar 2000 (2000-02-15), Seiten 61-68, XP000933035 ISSN: 0340-4803 in der Anmeldung erwähnt

## Beschreibung

Die Erfindung betrifft ein für die Herstellung von Elektroblech bestimmten warmgewalztes Stahlband und ein Verfahren zu dessen Herstellung.

Unter dem Begriff "nichtkornorientiertes Elektroblech" wird in diesem Zusammenhang ein Stahlblech oder ein Stahlband verstanden, welches unabhängig von seiner Textur unter die in DIN 46 400 Teil 1 oder 4 genannten Bleche fällt und dessen Verlustanisotropie die in DIN 46 400 Teil 1 festgelegten Höchstwerte nicht überschreitet. Die Begriffe "Blech" und "Band" werden hier synonym verwendet.

Konventionell umfaßt die Herstellung von nichtkornorientiertem Elektroblech (NO-Elektroblech) die Schritte:
- Erschmelzen des Stahls,
- Vergießen des Stahls zu Brammen,
- soweit erforderlich, Wiedererwärmen der Brammen,
- Einsetzen der Brammen in einer Warmwalzstraße,
- Vorwalzen der Brammen,
- Fertigwarmwalzen der Brammen zu einem Warmband, dessen Enddicke zwischen 1,8 mm und 5 mm, typischerweise zwischen 2 mm und 3 mm, liegt,
- Glühen und Beizen des Warmbands, wobei diese Warmbandbehandlungen als kombiniertes Glühbeizen ausgeführt werden können,
- Kaltwalzen auf Enddicke im Bereich von 0,75 mm bis 0,35 mm oder kleiner oder soweit erforderlich mehrstufig mit zwischengeschalteter Glühung erfolgendes Kaltwalzen des Warmbands auf Enddicke, und
- Schlußglühen solcher Kaltbänder in Enddicke, die mit einem mindestens 65 % betragenden Gesamtumformgrad kaltgewalzt worden sind, oder
- Glühen und anschließendes Nachwalzen, mit einem höchstens 20 % betragenden Gesamtumformgrad.

Erst durch den Kaltwalzvorgang wird eine Entfestigung des Gefüges durch eine Rekristallisation erreicht, wobei für das Erreichen der üblichen Enddicken des Endproduktes "Kaltgewalztes NO-Elektroband" (Ausgangspunkt Warmband > 1,8 mm, Enddicke 0,35 bis 0,75 mm) Gesamtumformgrade von > 65 % erforderlich sind. Kennzeichnend für ein entfestigtes Gefüge ist eine Intensitätsverteilung der α-Fasertextur derart, daß eine erhöhte Intensität der Komponente {112}<110> auftritt und die Kaltwalzkomponente (001) <110> weitgehend abgebaut wird.

Damit schafft erst das Kaltwalzen mit diesen hohen Gesamtumformgraden die Voraussetzung für die Möglichkeit der Nutzung einer heute üblichen Schlussglühung in Form einer "Kurzzeitglühung" (Durchlaufofen - geringe Zeiten hoher Temperaturen für das Band) mit dem Ziel des Erreichens eines entfestigten Gefüges und einer optimalen Korngröße im Fertigprodukt "Kaltgewalztes NO-Elektroband".

Die Vielzahl der bei solch konventioneller Vorgehensweise durchzuführenden Arbeitsschritte führt zu hohem apparativem und kostenmäßigem Aufwand. Daher wird seit jüngerer Zeit verstärkt daran gearbeitet, das Vergießen des Stahls und die anschließenden Walzprozesse bei der Warmbandherstellung so zu gestalten, daß ein Warmband in der Dicke zu ≤ 1,8 mm entsteht. Ein Weg für das Erreichen dieses Zieles ist eine kontinuierliche Abfolge des Gieß- und des Walzvorgangs unter Einsparung des Wiedererwärmens und des Vorwalzens.

Zu diesem Zweck sind sogenannte "Gieß-Walz-Anlagen" entwickelt und errichtet worden. In diesen auch "CSP-Anlagen" genannten Vorrichtungen wird der Stahl zu einem kontinuierlich abgezogenen Strang (Dünnbramme) vergossen, die dann "in-line" zu Warmband warmgewalzt werden. Die beim Betrieb von Gieß-Walz-Anlagen gewonnenen Erfahrungen und die Vorteile des "in-line" erfolgenden Gieß-Walzens sind beispielsweise in W. Bald u.a. "Innovative Technologie zur Banderzeugung", Stahl und Eisen 119 (1999) Nr. 3, Seiten 77 - 85, oder C. Hendricks u.a. "Inbetriebnahme und erste Ergebnisse der Gießwalzanlage der Thyssen Krupp Stahl AG", Stahl und Eisen 120 (2000) Nr. 2, Seiten 61 - 68, dokumentiert worden.

Aber auch im Rahmen der klassischen Anlagentechnik zum Warmwalzen, eingeschlossen das Vor- und Zwischenwalzen, wird versucht bei Einsatz von konventionellen Brammen Warmbanddicken von ≤ 1,5 mm zu erzielen, siehe z. B. JP 2001 123225 A2.

Neben dem zuletzt genannten Verfahren ist aus der DE 100 15 691 C1 ein Verfahren zur Erzeugung eines NO-Elektroblechs bekannt, bei dem mindestens der letzte Stich des Warmwalzens im Mischgebiet Austenit-Ferrit durchgeführt werden soll. Bei einem derart gewalzten Warmband wird eine teilentfestigte Struktur des erhaltenen Blechs erst dadurch erreicht, daß eine besonders hohe Haspeltemperatur eingestellt wird. Ist dies der Fall, so hat die im Coil wirkende Eigenhitze dieselbe Wirkung wie eine separate Glühbehandlung des Warmbands. Auf diese Weise kann auf eine solche separate Warmbandglühung ganz oder teilweise verzichtet werden. Demnach wird der teilentfestigte Zustand bei diesem Stand der Technik erst erreicht, nachdem eine Glühung des Warmbandes oder eine einer solchen Glühung gleichkommende Wärmebeeinflussung des Warmbandes im Coil durchgeführt worden ist. Wie stark diese Entfestigung ist, bleibt dabei offen.

Der Erfindung lag die Aufgabe zugrunde, ein kostengünstig herstellbares Warmband mit teilentfestigter Gefügestruktur bei einer Dicke von höchstens 1,8 mm zu realisieren, welches sich aufgrund dieser Eigenschaften in besonderer Weise zur Herstellung von hochwertigen Elektroblechen eignet.

Diese Aufgabe wird ausgehend von dem voranstehend erläuterten Stand der Technik durch ein warmgewalztes Stahlband gelöst,
- welches folgende Zusammensetzung (in Gew.-%) aufweist:
   C: < 0,02 %,
   Mn: ≤ 1, 2 %,
   Si:0,1 - 4,4 %,
   Al:0,1 - 4,4 %,
   wobei die aus dem Si-Gehalt und dem Doppelten des Al-Gehaltes gebildete Summe ([%Si] + 2x[%Al]) < 5 % ist,
   P: < 0,15 %
   Sn: ≤ 0,20 %,
   Sb: ≤ 0,20 %,
   Rest Eisen und unvermeidbare Verunreinigungen,
- dessen Banddicke höchstens 1,8 mm beträgt, und
- das eine teilentfestigte Gefügestruktur besitzt, die durch eine hohe Intensität der α-Faser (Faserdarstellung von Orientierungsverteilungsfunktionen) im Bereich bis 60° gekennzeichnet ist, wobei das aus der Intensität I₁₁₂ der Lage (112)<110> zur Intensität I₀₀₁ der Lage (001)<110> gebildete Verhältnis I₁₁₂/I₀₀₁ >0,4 und das aus der Intensität I₁₁₁ der Lage (111)<110> zur Intensität I₀₀₁ der Lage (001)<110> gebildete Verhältnis I₁₁₂/I₀₀₁ >0,2 ist.

Die Erfindung geht von der Erkenntnis aus, daß sich bei Wahl eines geeigneten Herstellweges ein Warmband zur Verfügung stellen läßt, das schon im warmgewalzten Zustand ein Gefüge aufweist, welches sich bei konventioneller Fertigungsweise nur durch Kaltwalzen bei hohen Umformgraden erzeugen läßt. So besitzt erfindungsgemäß zusammengesetztes und beschaffenes Warmband bei einer Banddicke von höchstens 1,8 mm eine teilentfestigte Gefügestruktur. Diese Gefügestruktur zeichnet sich durch hohe Intensitäten der α-Faser im Bereich von Winkeln bis 60° für spezifische Lagen aus, also in einem Winkelbereich, in dem bei konventionellen Warmbändern vergleichbarer Zusammensetzung üblicherweise keine merklichen Intensitäten für diese Lagen festgestellt werden können. Kennzeichnend sind die hohen Intensitäten der spezifischen Lagen (112)<110> sowie (111)<110>, wobei sich für die Verhältnisse der Intensitäten I₁₁₂ der Lage (112)<110> zur Intensität I₀₀₁ der Lage (001)<110> ein Wert > 0,4 bzw. der Intensität I₁₁₁ der Lage (111)<110> zur Intensität I₀₀₁ der Lage (001)<110> ein Wert > 0,2 ergibt.Aufgrund dieser Beschaffenheit läßt sich erfindungsgemäßes Warmband in hervorragender Weise zu kaltgewalztem NO-Elektroblech verarbeiten, dessen Enddicke typischerweise 0,35 mm bis 0,75 mm, insbesondere 0,2 mm, 0,35 mm, 0,50 mm oder 0,65 mm, beträgt.

Konventionelle Warmbänder unterscheiden sich von erfindungsgemäßen dadurch, daß bei ihnen merkbare Intensitäten nur im Bereich von bis zu 25°(-30°) auftreten, während für die Komponenten (112)<110> und (111)<110> keine höheren Intensitäten mehr feststellbar sind. Bei den konventionellen Warmbändern liegt typischerweise ein Intensitätsmaximum der α-Faserstruktur bei 0° vor, von dem ausgehend die Intensität mit zunehmendem Winkel abnimmt. Diese Intensitätsverteilung der α-Faser entspricht einem verfestigten Gefüge. Erst durch den Kaltwalzvorgang wird bei solchen Stahlbändern eine Entfestigung des Gefüges durch eine Rekristallisation bei der anschließenden Glühung erreicht. Dazu sind Gesamtumformgrade von mehr als 65 % erforderlich, die einerseits eine bestimmte Mindestdicke des kaltzuwalzenden Warmbands und andererseits eine erhebliche Walzarbeit bei der Kaltumformung des Bandes voraussetzen.

Erfindungsgemäßes Warmband ist demgegenüber so beschaffen, daß die Intensitäten der Komponente (112)<110> und die Intensitäten der Lage (111)<110> hoch sind. Gleichzeitig weist erfindungsgemäßes Warmband eine besonderes geringe Enddicke auf. Das erfindungsgemäße Warmband schafft so weitaus günstigere Verhältnisse für die nachfolgende Verarbeitung als dies konventionelle Warmbänder sich leisten können. So läßt sich erfindungsgemäßes Warmband ausgehend von seiner geringen Dicke von höchstens 1,8 mm bei minimierter Gesamtumformung zu einem nichtkornorientierten Elektroblech kaltverformen, dessen Eigenschaften mindestens gleich den Eigenschaften konventionell erzeugter NO-Elektrobleche ist.

Betreffs der verwendeten Begriffe α-Faser, Intensität und Lage ist festzuhalten, daß mittels der Orientierungsverteilungsfunktion die Textur einer kristallinen Phase quantitativ beschrieben wird.

Die Orientierungsverteilungsfunktion beschreibt die relative Lage von Kristallkoordinatensystem und Probenkoordinatensystem. Die Orientierungsverteilungsfunktion weist jedem Punkt im Raum eine Orientierungsdichte oder Intensität zu. Da eine Darstellung der Orientierungverteilungsfunktion sehr kompliziert und nicht sehr anschaulich ist, wird eine vereinfachte Beschreibung mit Hilfe von Fasern gewählt. Die für Stähle relevanten Fasern sind:
a-Faser, γ-Faser, η-Faser, ζ-Faser, δ-Faser

Bei der hier betrachteten a- Faser liegt die <110>-Richtung parallel zur Walzrichtung; sie verläuft zwischen den Lagen (001)<110> und (110)<110>.

Einen für die Weiterverarbeitung besonders günstigen Entfestigungszustand weist erfindungsgemäßes Warmband dann auf, wenn seine Banddicke höchstens 1,2 mm beträgt. Bei derart dünnem erfindungsgemäßen Warmband ist regelmäßig das aus der Intensität I₁₁₂ der Lage(112)<110> zur Intensität I₀₀₁ der Lage (001)<110> der α-fasergebildete Verhältnis I₁₁₂/I₀₀₁ > 0,75 und das aus der Intensität I₁₁₁ der Lage (111)<110> zur Intensität I₀₀₁ der Lage (001)<110> der α-Faser gebildete Verhältnis I₁₁₁/I₀₀₁ > 0,4. Derart entfestigtes Warmband läßt sich bei besonders geringen Umformgraden zu NO-Elektroblech verarbeiten.

Erfindungsgemäße Warmbänder mit Warmbanddicken von ≤ 1,8 mm können auf verschiedenen Wegen gefertigt werden; konventionelle Warmbandstraßen mit Möglichkeiten der Realisierung obigen Dicken, Gießwalzanlagen (Gießen von Dünnbrammen mit anschließendem In-line Warmwalzen), Dünnbandgießanlagen mit anschließendem mehrstufigem Warmwalzen des Dünnbandes. Dabei werden erfindungsgemäß mindestens ein Stich des Warmwalzens bei Temperaturen, bei denen das Warmband eine austenitische Struktur aufweist, und mehrere darauffolgende Stiche des Warmwalzens bei Temperaturen durchgeführt, in denen das Warmband eine ferritische Struktur besitzt. Durch ein derart gezielt in den einzelnen Phasenzustandsbereichen vorgenommenes Walzen lassen sich insbesondere bei umwandelnden Legierungen Warmbänder erzeugen, die in Bezug auf die an NO-Elektrobleche gestellten Anforderungen optimierte Eigenschaften besitzen. Es hat sich beispielsweise gezeigt, daß sich durch eine geeignete Kombination der Phasenabfolge beim Warmwalzen in Verbindung mit bestimmten Endwalz- und Haspeltemperaturen eine entscheidende Anhebung der magnetischen Polarisation erreichen läßt. Um sicherzustellen, daß mindestens der letzte Stich des Warmwalzens bei ferritischem Gefüge im Warmband durchgeführt wird, beträgt die Endwalztemperatur beim Warmwalzen weniger als 850 °C.

Vorzugsweise wird während des Warmwalzens mindestens bei einem der letzten Umformstiche mit Schmierung gewalzt. Durch das Warmwalzen mit Schmierung treten einerseits geringere Scherverformungen auf, so daß das gewalzte Band im Ergebnis eine homogenere Struktur über den Querschnitt erhält. Andererseits werden durch die Schmierung die Walzkräfte vermindert, so daß über dem jeweiligen Walzstich eine höhere Dickenabnahme möglich ist. Daher kann es, je nach den gewünschten Eigenschaften des zu erzeugenden Elektroblechs, vorteilhaft sein, wenn sämtliche im Ferritgebiet erfolgenden Umformstiche mit einer Walzschmierung durchgeführt werden.

Erfindungsgemäße Warmbänder lassen sich insbesondere mit zuverlässig reproduzierbaren Arbeitsergebnissen herstellen, indem zunächst ein erfindungsgemäß zusammengesetzter Stahl erschmolzen und anschließend dieser Stahl zu Dünnbrammen vergossen wird, die dann kontinuierlich ("in-line") zu Warmband warmgewalzt werden. Dabei beträgt der während des Warmwalzens erzielte Gesamtumformgrad vorzugweise mindestens 90 %, wobei das Warmwalzen üblicherweise in mehreren Stichen durchgeführt werden wird.

Die dem bekannten Gieß-Walzen eigene kontinuierliche Aufeinanderfolge von Vergießen des Stahls zu Dünnbrammen und Warmwalzen der Dünnbrammen zu Warmband gestattet auch bei der Herstellung erfindungsgemäßer Warmbänder die Einsparung von Arbeitsschritten, wie die Wiedererwärmung der Brammen und das Vorwalzen. Darüber hinaus zeigt sich, daß die Einsparung der betreffenden Arbeitsschritte sich auswirkt auf den Werkstoffzustand in den verschiedenen Herstellungsphasen. Dieser unterscheidet sich zum Teil erheblich von dem bei der konventionellen Erzeugung von Warmband erreichten, bei der mit einer Wiedererwärmung der abgekühlten Bramme begonnen wird. Insbesondere sind es die Makro-Seigerungen sowie der Lösungs- und Ausscheidungszustand, die erfindungsgemäß erzeugte Warmbänder von konventionell erzeugten unterscheidet. Zudem erfolgt beim In-Line-Gieß-Walzen der Umformvorgang während des Warmwalzens bei günstigen thermischen Bedingungen. So können die Walzstiche mit höheren Umformgraden aufgebracht und die Umformbedingungen gezielt für die Steuerung der Gefügeentwicklung genutzt werden.

Bevorzugt ist bei Einsatz des Gießwalzens bei dem erfindungsgemäßen Warmband der Phosphor-Gehalt auf weniger als 0,08 Gew.-% beschränkt, um ausreichende Gießeigenschaften zu erzielen.

Nachfolgend wird die Erfindung anhand von Ausführungsbeispielen erläutert. In dem Diagramm ist für drei Beispiele der Verlauf der Orientierungsverteilungsfunktion (Orientierungsdichte) über den Winkel Φ aufgetragen. "Φ" ist einer der Euler-Winkel, die die relative Lage von Kristallkoordinationen und Probekoordinationensystem beschreiben. Gleichzeitig sind spezielle Lagen eingetragen: (001)<110>, (112)<110>, (111)<110> und andere.Zur Ermittlung der Eigenschaften eines Beispiels für ein erfindungsgemäßes Warmband Wb_{E} sowie zweier Vergleichsbeispiele für nicht erfindungsgemäße Warmbänder Wb_{V1} und Wb_{V2} ist ein Stahl mit (in Gew.-% bzw. Gew.-ppm) < 30 ppm C, 0,2 % Mn, 0,050 % P, 1,3 % Si, 0,12 % Al, 0,01 % Si und als Rest Fe sowie Verunreinigungen erschmolzen worden.

Im Fall des zum Vergleich angefertigten Warmbands Wb_{V1} ist der erschmolzene Stahl zu einer Bramme vergossen worden, die anschließend in konventioneller Weise abgekühlt, wiedererwärmt, vorgewalzt und auf eine Enddicke von 2,5 mm warmgewalzt worden ist. Das so erhaltene Warmband Wb_{V1} wies für einen Orientierungswinkel Φ von 0° bis 20° eine in der Bandmitte ermittelte Orientierungsdichte der α-Faser von mindestens 4 auf, während die Orientierungsdichte für Winkel Φ von mehr als 20° regelmäßig weniger als 3 betrug. Der Wert des Verhältnisses I₁₁₂/I₀₀₁ der Intensität I₁₁₂ der Lage (112)<110> zur Intensität I₁₁₀ der Lage (001)<110> der α-Faser lag dementsprechend genauso unter 0,1 wie der Wert des Verhältnisses I₁₁₁/I₀₀₁ der Intensität I₁₁₁ der Komponente (111)<110> zur Intensität I₁₁₀ der Komponente (001)<110>.

Der Verlauf der Orientierungsdichte über den Winkel Φ ist im Diagramm für das zum Vergleich dienende Warmband Wb_{V1} als gepunktete Linie dargestellt.

Die hohe Dichte im Bereich kleiner Winkel und die niedrige Dichte im Bereich großer Winkel belegt, daß sich das Warmband Wb_{V1} in einem verfestigten Zustand befunden hat, in der es erst einer aufwendigen Kaltwalzung und Nachbehandlung unterzogen werden muß, um als NO-Elektroblech eingesetzt werden zu können.

Zur Herstellung des ebenfalls zum Vergleich angefertigten Warmbands Wb_{V2} ist derselbe Stahl in einer Gieß-Walz-Anlage zunächst zu einer Dünnbramme vergossen worden, welche anschließend ebenso "in-line" in mehreren Stichen auf eine Warmbandenddicke von 3 mm warmgewalzt wurde.

Das so erhaltene Warmband Wb_{V2} wies genauso wie das Warmband Wb_{V1} für einen Orientierungswinkel Φ von 0° bis 20° eine in der Bandmitte ermittelte Orientierungsdichte der α-Faser von mindestens 4 auf, während die Orientierungsdichte für Winkel Φ von mehr als 20° regelmäßig deutlich weniger als 3 betrug. Der Wert des Verhältnisses I₁₁₂/I₀₀₁ der Intensität I₁₁₂ der Lage (112)<110> zur Intensität I₁₁₀ der Lage (001)<110> der α-Faser lag bei 0,2, während der Wert des Verhältnisses I₁₁₁/I₀₀₁ der Intensität I₁₁₁ der Lage (111)<110> zur Intensität I₁₁₀ der Lage (001)<110> lediglich 0,06 erreichte.

Der Verlauf der Orientierungsdichte über den Winkel Φ ist für das zum Vergleich dienende Warmband Wb_{V2} im Diagramm als strichpunktierte Linie dargestellt.

Auch im Fall des Warmbands Wb_{V2} belegt die hohe Dichte im Bereich kleiner Winkel und die niedrige Dichte im Bereich großer Winkel, daß sich das Warmband Wb_{V2} in einem verfestigten Zustand befunden hat, in der es erst einer aufwendigen Kaltwalzung und Nachbehandlung unterzogen werden muß, um es als NO-Elektroblech einsetzen zu können.

Auch das erfindungsgemäße Warmband Wb_{E} ist aus demselben Stahl wie das zum Vergleich gefertigte Warmband Wb_{V1} hergestellt worden. Dazu ist der betreffende Stahl ebenfalls in einer Gieß-Walz-Anlage zu einer Dünnbramme vergossen worden, welche anschließend ebenso "in-line" in mehreren Stichen warmgewalzt wurde. Im Unterschied zum Warmband Wb_{V2} betrug die Enddicke des Warmbands jedoch lediglich 1,04 mm.

Das so erhaltene Warmband Wb_{E} wies für alle Orientierungswinkel Φ im Bereich von 0° bis 60° eine in der Bandmitte ermittelte Orientierungsdichte der α-Faser von mindestens 4 auf. Erst im Winkelbereich von mehr als 60° sank die Orientierungsdichte unter 3. Der Wert des Verhältnisses I₁₁₂/I₀₀₁ der Intensität I₁₁₂ der Lage (112)<110> zur Intensität I₁₁₀ der Komponente (001)<110> der α-Faser lag auf hohem Niveau, nämlich bei 0,81. Genauso erreichte der Wert des Verhältnisses I₁₁₁/I₀₀₁ der Intensität I₁₁₁ der Lage (111)<110> zur Intensität I₁₁₀ der Lage (001)<110> ein hohes Niveau, nämlich 0,54.

Der Verlauf der Orientierungsdichte über den Winkel Φ ist für das erfindungsgemäße Warmband Wb_{E} im Diagramm als durchgezogene Linie dargestellt.

Die hohen Orientierungsdichten bis zu einem Winkel von 60° und die hohen Intensitäten der Komponenten (112)<110> sowie (111)<110> belegen, daß sich das erfindungsgemäße Warmband in einem weit teilentfestigten Zustand befindet.

## Patentansprüche

1. Warmgewalztes Stahlband für die Weiterverarbeitung zu nichtkornorientiertem Elektroblech
- mit folgender Zusammensetzung (in Gew.-%)
C: < 0,02 %,
Mn: ≤ 1,2 %,
Si: 0,1 - 4,4 %,
Al: 0,1 - 4,4 %,
wobei die aus dem Si-Gehalt und dem Doppelten des Al-Gehaltes gebildete Summe < 5 % ist,
P: < 0,15 %
Sn: ≤ 0,20 %,
Sb: ≤ 0,20 %,
Rest Eisen und unvermeidbare Verunreinigungen,
- mit einer Banddicke, die höchstens 1,8 mm beträgt, und
- mit einer teilentfestigten Gefügestruktur, die durch eine hohe Intensität für die α-Faser im Bereich von 0° bis 60° **gekennzeichnet** ist, wobei das aus der Intensität I₁₁₂ der Lage (112)<110> zur Intensität I₀₀₁ der Lage (001)<110> gebildete Verhältnis I₁₁₂/I₀₀₁ > 0,4 und das aus der Intensität I₁₁₁ der Lage (111)<110> zur Intensität I₀₀₁ der Lage (001)<110> gebildete Verhältnis I₁₁₁/I₀₀₁ > 0,2 ist.

2. Warmband nach Anspruch 1, **dadurch**
**gekennzeichnet, daß** die Banddicke höchstens 1,2 mm beträgt und das aus der Intensität I₁₁₂ der Lage (112)<110> zur Intensität I₁₁₀ der Lage (001)<110> der α-Faser gebildete Verhältnis I₁₁₂/I₀₀₁ > 0,75 und das aus der Intensität I₁₁₁ der Lage (111)<110> zur Intensität I₀₀₁ der Lage (001) <110> der α-Faser gebildete Verhältnis I₁₁₁/I₀₀₁ > 0,4 ist.

3. Warmband nach einem der voranstehenden Ansprüche,
**dadurch gekennzeichnet, daß** es bei einer ersten, hohen Temperatur eine ferritische, bei einer unter der ersten Temperatur liegenden zweiten Temperatur eine ferritisch /austenitische, bei einer unter der zweiten Temperatur liegenden dritten Temperatur eine austenitische, bei einer unter der dritten Temperatur liegenden vierten Temperatur eine austenitsch / ferritische und bei einer unter der vierten Temperatur liegenden fünften Temperatur wieder eine ferritische Gefügestruktur aufweist.

4. Verfahren zum Herstellen von gemäß einem der Ansprüche 1 bis 3 beschaffenen Warmband, umfassend folgende Arbeitsschritte:
- Erschmelzen des Stahls,
- Vergießen des Stahls zu Dünnbrammen,
- kontinuierlich in-line auf das Vergießen des Stahls folgendes, in mehreren Stichen durchgeführtes Warmwalzen der Dünnbrammen, wobei mindestens ein Stich des Warmwalzens bei Temperaturen, bei denen das Warmband eine austenitische Struktur aufweist, und mehrere darauffolgende Stiche des Warmwalzens bei Temperaturen durchgeführt werden, in denen das Warmband eine ferritische Struktur besitzt, und die Endwalztemperatur beim Warmwalzen weniger als 850 °C beträgt.

5. Verfahren nach Anspruch 4, **dadurch**
**gekennzeichnet, daß** der während des Warmwalzens erzielte Gesamtumformgrad mindestens 90 % beträgt.

6. Verfahren zum Herstellen von gemäß einem der Ansprüche 1 bis 3 beschaffenem Warmband, umfassend folgende Arbeitsschritte:
- Erschmelzen des Stahls,
- Vergießen des Stahls zu einem Dünnband,
- kontinuierlich in-line auf das Vergießen des Stahls folgendes Warmwalzen in mehreren Stichen,
wobei mindestens ein Stich des Warmwalzens bei Temperaturen, bei denen das Warmband eine austenitische Struktur aufweist, und mehrere darauffolgende Stiche des Warmwalzens bei Temperaturen durchgeführt werden, in denen das Warmband eine ferritische Struktur besitzt, und die Endwalztemperatur beim Warmwalzen weniger als 850 °C beträgt.

7. Verfahren nach einem der Ansprüche 4 bis 6,
**dadurch gekennzeichnet, daß** der Phosphor-Gehalt des Warmbands < 0,08 Gew.-% beträgt.

8. Verfahren nach einem der Ansprüche 4 bis 7,
**dadurch gekennzeichnet, daß** während des Walzens im Ferritgebiet mindestens der letzte Walzstich mit Schmierung durchgeführt wird.

9. Verfahren zur Herstellung von nichtkornorientiertem Elektroblech aus einem gemäß einem der Ansprüche 1 bis 3 beschaffenen und nach einem der Ansprüche 4 bis 12 hergestellten Warmband, umfassend folgende Arbeitsschritte:
- Beizen oder Glühbeizen des Warmbands,
- Kaltwalzen des Warmbands Zwischenglühen des Kaltbands,
- Schlußglühen oder
- Glühen mit nachfolgender Nachverformung mit einem Gesamtumformgrad kleiner als 20 %.

10. Verfahren nach Anspruch 9, **dadurch**
**gekennzeichnet, daß** das Kaltwalzen mindestens zweistufig mit einer Zwischenglühung durchgeführt wird.

## Claims

1. Hot-rolled steel strip for further processing to form non-grain oriented electrical sheet
- with the following composition (in % by weight)
C: < 0.02%
Mn: ≤ 1.2%
Si: 0.1 - 4.4%
Al 0.1 - 4.4%,
wherein the sum formed from the Si content and twice the Al content is < 5%,
P: < 0.15%
Sn: ≤ 0.20%
Sb: ≤ 0.20%,
the remainder iron and unavoidable impurities,
- with a strip thickness which is at most 1.8 mm, and
- with a partially softened structure which is
**characterised by** a high intensity of the α fibre in the region of 0° to 60°, wherein the ratio I₁₁₂/I₀₀₁ formed from the intensity I₁₁₂ of the position (112) <110> to the intensity I₀₀₁ of the position (001) <110> is > 0.4 and the ratio I₁₁₁/I₀₀₁ formed from the intensity I₁₁₁ of the position (111) <110> to the intensity I₀₀₁ of the position (001) <110> is > 0.2.

2. Hot strip according to claim 1, **characterised in that** the strip thickness is at most 1.2 mm and the ratio I₁₁₂/I₀₀₁ formed from the intensity I₁₁₂ of the position (112) <110> to the intensity I₁₁₀ of the position (001) <110> of the α fibre is > 0.75 and the ratio I₁₁₁/I₀₀₁ formed from the intensity I₁₁₁ of the position (111) <110> to the intensity I₀₀₁ of the position (001) <110> of the α fibre is > 0.4.

3. Hot strip according to any one of the preceding claims, **characterised in that** at a first high temperature, it has a ferritic structure, at a second temperature lying below the first temperature, it has a ferritic/austenitic structure, at a third temperature lying below the second temperature, it has an austenitic structure, at a fourth temperature lying below the third temperature it has an austenitic/ferritic structure and at a fifth temperature lying below the fourth temperature it again has a ferritic structure.

4. Method for producing hot strip composed according to any one of claims 1 to 3, comprising the following working steps:
- melting the steel,
- casting the steel to form thin slabs,
- hot-rolling of the thin slabs following the casting of the steel continuously in-line and being carried out in one or more passes, wherein at least one pass of the hot-rolling is carried out at temperatures at which the hot strip has an austenitic structure, and a plurality of subsequent passes of the hot-rolling are carried out at temperatures in which the hot strip has a ferritic structure and the end rolling temperature during hot-rolling is less than 850°C.

5. Method according to claim 4, **characterised in that** the degree of total deformation achieved during the hot-rolling is at least 90%.

6. Method for producing hot strip composed according to any one of claims 1 to 3, comprising the following working steps:
- melting the steel,
- casting the steel to form a thin strip,
- hot-rolling in one or more passes following the casting of the steel continuously in-line, wherein at least one pass of the hot-rolling is carried out at temperatures at which the hot strip has an austenitic structure, and a plurality of subsequent passes of the hot-rolling are carried out at temperatures in which the hot strip has a ferritic structure and the end rolling temperature during hot-rolling is less than 850°C..

7. Method according to any one of claims 4-6, **characterised in that** the phosphorus content in the hot strip is < 0.08 % by weight.

8. Method according to any one of claims 4-7, **characterised in that** during the rolling in the ferrite area at least the last rolling pass is carried out with lubrication.

9. Method for producing non-grain oriented electrical sheet from a hot strip composed according to any one of claims 1 to 3 and produced according to any one of claims 4 to 12, comprising the following working steps:
- pickling or annealing and pickling of the hot strip,
- cold-rolling of the hot strip,
- intermediate annealing of the cold strip,
- final annealing or
- annealing with subsequent deformation with a total degree of deformation of less than 20%.

10. Method according to claim 9, **characterised in that** the cold-rolling is carried out in at least two stages with an intermediate annealing.

## Revendications

1. Feuillard d'acier laminé à chaud, destiné à être transformée en tôle magnétique à grains non orientés
- de la composition suivante (en % en poids)
C: < 0,02 %
Mn: ≤ 1,2 %
Si: 0,1 - 4,4 %
A1: 0,1 - 4,4 %
la somme de la teneur en Si et du double de la teneur en Al étant < 5 %
P < 0,15 %
Sn ≤ 0,20 %
Sb ≤ 0,20 %
solde fer et impuretés inévitables
- avec une épaisseur de feuillard égale à 1,8 mm au plus, et
- avec une texture partiellement adoucie qui se **caractérise par** une forte intensité de la fibre α dans le domaine de 0° à 60°, le rapport I₁₁₂/I₀₀₁ de l'intensité I₁₁₂ de la position (112)<110> à l'intensité I₀₀₁ de la position (001)<110> étant > 0,4, et le rapport I₁₁₁/I₀₀₁ de l'intensité I₁₁₁ de la position (111)<110> à l'intensité I₀₀₁ de la position (001)<110> étant > 0,2.

2. Feuillard à chaud selon la revendication 1, **caractérisé en ce que** l'épaisseur du feuillard est au plus de 1,2 mm, et le rapport I₁₁₂/I₀₀₁ de l'intensité I₁₁₂ de la position (112)<110> à l'intensité I₀₀₁ de la position (001)<110> de la fibre α est > 0,75, et le rapport I₁₁₁/I₀₀₁ de l'intensité I₁₁₁ de la position (111)<110> à l'intensité I₀₀₁ de la position (001)<110> de la fibre α est > 0,4.

3. Feuillard à chaud selon l'une des revendications précédentes, **caractérisé en ce qu'**il présente une structure ferritique à une première température, élevée, ferritique/austénitique à une seconde température inférieure à la première, austénitique à une troisième température inférieure à la seconde, austénitique/ferritique à une quatrième température inférieure à la troisième, et à nouveau ferritique à une cinquième température inférieure à la quatrième.

4. Procédé de production d'un feuillard à chaud constitué selon l'une des revendications 1 à 3, comprenant les étapes suivantes
- fusion de l'acier,
- coulée de l'acier en brames minces,
- laminage à chaud, continu, suivant en ligne la coulée de l'acier, en plusieurs passes, des brames minces, au moins une passe du laminage à chaud étant effectuée à des températures auxquelles le feuillard à chaud présente une structure austénitique, et plusieurs passes ultérieures du laminage à chaud étant effectuées à des températures auxquelles le feuillard à chaud possède une structure ferritique, et la température de laminage finale du laminage à chaud est inférieure à 850 °C.

5. Procédé selon la revendication 4, **caractérisé en ce que** la déformation globale pendant le laminage à chaud est d'au moins 90 %.

6. Procédé de production d'un feuillard à chaud constitué selon l'une des revendications 1 à 3, comprenant les étapes suivantes
- fusion de l'acier,
- coulée de l'acier en une brame mince,
- laminage à chaud, continu, suivant en ligne la coulée de l'acier, en plusieurs passes, au moins une passe du laminage à chaud étant effectuée à des températures auxquelles le feuillard à chaud présente une structure austénitique, et plusieurs passes ultérieures du laminage à chaud étant effectuées à des températures auxquelles le feuillard à chaud possède une structure ferritique, et la température de laminage finale du laminage à chaud est inférieure à 850 °C.

7. Procédé selon l'une des revendications 4 à 6, **caractérisé en ce que** la teneur en phosphore du feuillard à chaud < 0,08 % en poids.

8. Procédé selon l'une des revendications 4 à 7, **caractérisé en ce que**, pendant le laminage dans le domaine ferritique, au moins la dernière étape de laminage est effectuée avec lubrification.

9. Procédé de fabrication d'une tôle magnétique à grains non orientés à partir d'un feuillard à chaud constitué selon l'une des revendications 1 à 3 et produit selon l'une des revendications 4 à 12, comprenant les étapes suivantes:
- décaper ou décaper-recuire le feuillard à chaud,
- laminer à froid le feuillard à chaud,
- faire subir un recuit intermédiaire au feuillard à froid,
- faire subir un recuit de finition, ou
- recuire et post-formage avec une déformation globale inférieure à 20 %.

10. Procédé selon la revendication 9, **caractérisé en ce que** le laminage à froid est effectué en au moins deux passes, avec recuit intermédiaire.
